# EUROPÄISCHE PATENTSCHRIFT

(11) **EP 0 114 592 B1**
(45) Veröffentlichungstag und Bekanntmachung des Hinweises auf die Patenterteilung: **30.03.1988**
(21) Anmeldenummer: 83890233.6
(22) Anmeldetag: 22.12.1983
(51) Int. Cl.: B22F 7/04, B21D 31/00, B22F 3/14, B32B 15/16, B23K 20/00

(54) **Verfahren zur Metallverarbeitung unter Verwendung von Matrizen**
Process for treating metals by using dies
Procédé de transformation de métaux à l'aide de filières

(30) Priorität: 23.12.1982 AT 4679/82
(43) Veröffentlichungstag der Anmeldung: 01.08.1984
(73) Patentinhaber: VOEST-ALPINE STAHL AKTIENGESELLSCHAFT, 4020 Linz a.d. Donau (AT)
(72) Erfinder: Gstettner, Manfred, A-8605 Kapfenberg (AT); Hribernik, Bruno, Dipl.-Ing., A-8605 Kapfenberg (AT); Kohnhauser, Alexander, A-8605 Kapfenberg (AT)

(56) Entgegenhaltungen:
- DE-A- 2 504 032
- DE-A- 2 514 565
- DE-A- 2 855 155
- DE-A- 3 114 659
- US-A- 3 753 704
- US-A- 4 327 154

## Beschreibung

Die Erfindung bezieht sich auf ein Verfahren zur Metallverarbeitung unter Verwendung von Matrizen, die einen formgebenden Innenteil und zumindest einen diesen teilweise umhüllenden Hüllenteil aus unterschiedlichen, metallischen Werkstoffen aufweisen.

Matrizen, seien es Strangpressmatrizen für Rohre aus hochlegierten Stählen, Kupfer, Kunststoff, Ziehmatrizen für Drähte, Kaltschlagmatrizen für Schrauben, Matrizen für die Warm- bzw. Kaltverformung von plastischen Massen, unterliegen einer zweifachen Beanspruchung. Einerseits werden die formgebenden Teile einer stark abrasiven Beanspruchung unterworfen, welche unmittelbar auf die Verformung des zu formenden Materials zurückzuführen ist, und andererseits tritt eine Druckbeanspruchung auf, da das zu formende Material einen Formänderungswiderstand entgegenbringt. Dieser Widerstand bewirkt eine Druck- und auch Zugbeanspruchung der Matrize. Matrizen werden deswegen auch mehrteilig hergestellt, wobei ein innerer Teil, der zur Formgebung Verwendung findet, aus einem anderen Material erzeugt wird, als ein diesen Teil umgebender Teil, welcher Kräfte aufnehmen soll. Voraussetzung, dass ein derartig geteiltes Werkzeug den erwünschten Vorteil erbringen kann, ist eine genaue Fertigung, da nur dann ein Bruch des formgebenden Teils verhindert werden kann.

Nach DE-3114659 ist ein Verfahren beschrieben, das zum Auskleiden von Hohlräumen geeignet ist, worunter auch Rohre fallen. Dabei wird in einem Hüllenrohr, z.B. aus Stahl, ein Spalt durch Einbringen eines dünnwandigen Metallteiles erstellt, in den Metallpulver gefüllt wird, der Spalt sodann evakuiert und anschliessend der Körper mit dem darin enthaltenen Metallteil und Pulver bei ca. 1150°C und 103 N/mm² verdichtet wird. Eine abschliessende Nachbearbeitung ist möglich.

Aus US-4 327 154 ist ein Verfahren zur Herstellung von rohrförmigen Teilen zu entnehmen, wobei ein Verbundteil durch Aufbringen einer Pulverkomponente auf eine rohrförmige Metallschale mit heissisostatischem Verpressen zwischen 1000° bis 1400°C und Drücken von 10 bis 1000 bar erzeugt wird.

Ferner ist aus US-3 752 704 bekannt, durch isostatisches Pressen hergestellte Verbundrohre vor der mechanischen Weiterverarbeitung einer Warmverformung durch Heissextrudieren zu unterwerfen.

Die Erfindung hat sich die Aufgabe gestellt, ein Verfahren zur Metallverarbeitung unter Verwendung von Matrizen zu schaffen, welches es erlaubt, eine Matrize einzusetzen, die aus zwei unterschiedlichen Materialien aufgebaut ist, und wobei eine Kombination von Werkstoffpaarungen zum Einsatz kommen kann.

Das erfindungsgemässe Verfahren besteht im wesentlichen darin, dass die Matrize in der Weise gefertigt wird, dass ein in ein Hüllenrohr aus einer zähfesten Legierung eine Füllung aus einem eine Schüttdichte von zumindest 60% der Dichte des kompakten Werkstoffes aufweisenden, pulverförmigen, hochverschleissfesten oder korrosionsbeständigen Werkstoff und unter Aussparung eines zentralen Hohlbereiches des Hüllenrohres eingebracht wird, wobei der Hohlbereich durch einen Füllkörper aus Automatenstahl ausgespart wird, sodann verdichtet und an den Hüllenrohrenden verschlossen wird, worauf evakuiert und das so verschlossene Rohr bei 900°C, jedoch unterhalb der Schmelzpunkte der metallischen Werkstoffe und einem Druck von zumindest 900 bar verpresst wird, und dass der so erhaltene Verbundkörper, welcher einen vollflächigen mechanischen Verbund zwischen Hüllenrohr und verdichtetem Werkstoff aufweist, vor seiner formgebenden Weiterverarbeitung zu einer Matrize einer Warmverformung mit einer zumindest 1,3-fachen Verformung unterworfen, formgebend bearbeitet wird.

Als Füllkörper kann auch ein Rohr Verwendung finden, wobei dann, z.B. über einen Dorn, geschmiedet werden kann.

Anhand einiger Beispiele sei die Erfindung näher erläutert.

### Beispiel 1:

In ein Kapselrohr mit einem Bodenblech aus unlegiertem Baustahl mit einem Aussendurchmesser von 125 mm, einem Innendurchmesser von 123 mm und einer Länge von 1200 mm wurde ein Hüllenrohr aus einer Legierung folgender Zusammensetzung in Gew.-% C 0,36, Si 1,1, Cr 5,0, Mo 1,1, V 0,40 und Rest Eisen mit einem Aussendurchmesser von 120 mm und einem Innendurchmesser von 60 mm und einer Länge von 1200 mm eingebracht. In dieses Rohr wurde ein Pulver einer Kobaltbasislegierung folgender Zusammensetzung in Gew.-% C 1,17, Si 1,1, Cr 28,0, W 4,0, Fe max. 0,5 und Rest Co gefüllt, wobei durch Rütteln eine Dichte von 6,6 g/cm³ erreicht wurde. Bei 360 °C wurde entgast, worauf ein oberer Deckel mit Absaugöffnung an das Kapselrohr angeschweisst wurde. Sodann wurde evakuiert und die Absaugöffnung verschlossen. Der eingekapselte Körper wurde in einer Argonatmosphäre bei 1150 °C und bei einem Druck von 1020 bar 3 Stunden lang heiss-isostatisch verpresst. Dieser Verbundkörper wurde sodann auf einer Langschmiedemaschine auf einen Aussendurchmesser von ca. 80 mm geschmiedet, was einer ca. 2,5fachen Verformung entspricht. Nach dem Schmieden wurde geglüht, worauf durch mechanische Bearbeitung, Ablängen, Drehen, eine Strangpressmatrize für die Herstellung von Cu-Rohren gefertigt wurde.

### Beispiel 2:

Ähnlich wie im Beispiel 1 wurde eine Pressmatrize zur Herstellung von Schleifkörperscheiben aus einem Hüllenrohr (Werkstoff St 37) von 150 mm Aussendurchmesser und 100 mm Innendurchmesser nach Füllung mit einem Pulver folgender Zusammensetzung in Gew.-% 2,2 C, 0,28 Si, 0,37 Mn, 12,6 Cr, 0,98 Mo, 4,1 V, Rest im wesentlichen Fe gefüllt, wobei jedoch vor dem Füllen ein Innenrohr aus Baustahl mit 60 mm Aussendurchmesser und 4 mm Wandstärke zentrisch eingesetzt worden war. Zur Ausbildung eines gasdichten Verschlusses nach dem Verdichten des Pulvermetallurgie-Werkstoffes wurden an Stelle von dem Aussendurchmesser des Hüllenrohres etwa entsprechenden runden Blechscheiben bis zum Innenrohr reichende Blechringscheiben an den Rohrenden aufgeschweisst und das isostatische Heisspressen sowie die Weiterbearbeitung analog wie in Beispiel 1 durchgeführt.

### Beispiel 3:

In ein Kapselrohr mit einem Bodenblech aus unlegiertem Baustahl mit einem Aussendurchmesser 215 mm, einem Innendurchmesser von 212 mm und einer Länge von 500 mm wurde ein Hohlzylinder aus Stahl folgender Zusammensetzung C 0,03, Mo 5,0, Ni 18,5, Co 9,0, Ti 0,6 mit einem Aussendurchmesser von 210 mm und einem Innendurchmesser von 120 mm und einer Länge von 500 mm eingebracht. Im Zentrum des Hüllenrohres wurde ein zylindrischer Stab aus Automatenstahl mit einem Aussendurchmesser von 100 mm und einer Länge von 500 mm eingebracht. Der hohlzylinderförmige Zwischenraum wurde mit einem Pulver einer Kobaltbasislegierung folgender Zusammensetzung in Gew.-% C 0,25, Cr 28,0, Mo 5,4, Ni 3,0, Rest Co gefüllt, wobei durch Rütteln eine Dichte von 6,8 g/cm³ erreicht wurde. Bei 360 °C wurde entgast, worauf ein oberer Deckel mit Absaugöffnungen angeschweisst wurde. Sodann wurde evakuiert und gemäss Beispiel 2 heiss-isostatisch verpresst. Der so erhaltene Verbundkörper wurde auf einer Langschmiedemaschine mit einer vierfachen Verformung geschmiedet. Die Weiterverarbeitung erfolgte nach einem Lösungsglühen analog Beispiel 2 zu einer Warmziehmatrize.

### Beispiel 4:

Ähnlich wie im Beispiel 1 wurde zur Herstellung einer Kaltschlagmatrize für Torbandschrauben ein 100 mm langes Hüllenrohr von 70 mm Aussendurchmesser und einer Wandung von 20 mm aus dem Werkstoff 25CrMo4 zur Gänze mit einem sphärisch ausgebildeten Legierungspulver der Zusammensetzung in Gew.-% 0,9 C, 0,6 Si, 0,55 Mn, 5,0 Cr, 6,5 Mo, 5,1 Co, 2,7 W, 2,5 V, Rest im wesentlichen Fe gefüllt, dieses durch Evakuieren verdichtet und das Hüllenrohr beiderseits gasdicht mittels aufgeschweisster Blechscheiben verschlossen. Das heiss-isostatische Pressen wurde bei 1050 °C und einem Gasdruck von 1100 bar drei Stunden lang vorgenommen. Im zentralen Bereich des Kernwerkstoffes wurde die für den angegebenen Verwendungszweck vorgesehene, der Schraubenform entsprechende Ausnehmung durch funkenerosive Bearbeitung hergestellt.

An Stelle des Kapselrohres kann auch das Hüllenrohr direkt mit den Deckeln verschweisst werden, da teilweise keine Druckeinwirkung auf das Pulver in radialer Richtung auf Grund der Materialstärke des Hüllenrohres eintreten kann. Der Kern kann auch durch einen Hohlzylinder gebildet sein, wobei in diesem Falle über einen Dorn geschmiedet werden kann.

Es kann auch ein Hüllenrohr verwendet werden, das eine Innenbeschichtung, z.B. elektrolytisch abgeschieden aus Nickel od.dgl., aufweist, die als Haftvermittler zwischen dem Material des Hüllenrohres und dem Pulver auftreten kann.

Bei allen angeführten Beispielen war ein vollflächiger Verbund zwischen dem Hüllenrohr und dem Innenteil eingetreten, wobei beispielsweise bei der Kobalthartlegierung gemäss Beispiel 1 folgende Eingenschaftsverbesserungen durch das heiss-isostatische Verpressen bzw. durch heissisostatisches Verpressen und Schmieden erreicht werden können.

## Patentansprüche

1. Verfahren zur Metallverarbeitung unter Verwendung von Matrizen, die einen formgebenden Innenteil und zumindest einen diesen teilweise umhüllenden Hüllenteil aus unterschiedlichen, metallischen Werkstoffen aufweisen, dadurch gekennzeichnet, dass die Matrize in der Weise gefertigt wird, dass in ein Hüllenrohr aus einer zähfesten Legierung eine Füllung aus einem eine Schüttdichte von zumindest 60% der Dichte des kompakten Werkstoffes aufweisenden, pulverförmigen hochverschleissfesten, und/oder korrosionsbeständigen Werkstoff und unter Aussparung eines zentralen Hohlbereiches des Hüllenrohres eingebracht wird, wobei der Hohlbereich durch einen Füllkörper aus Automatenstahl ausgespart wird, sodann verdichtet und an den Hüllenrohrenden verschlossen wird, worauf evakuiert und das so verschlossene Rohr bei 900°C, jedoch unterhalb der Schmelzpunkte der metallischen Werkstoffe und einem Druck von zumindest 900 bar verpresst wird, und dass der so erhaltene Verbundkörper, welcher einen vollflächigen mechanischen Verbund zwischen Hüllenrohr und verdichtetem Werkstoff aufweist, vor seiner formgebenden Weiterverarbeitung zu einer Matrize einer Warmverformung mit einer zumindest 1,3-fachen Verformung unterworfen, und dann formgebend bearbeitet wird.

2. Verfahren nach Anspruch 1, dadurch gekennzeichnet, dass ein Rohr als Füllkörper verwendet wird.

3. Verfahren nach Anspruch 1 und 2, dadurch gekennzeichnet, dass als Werkstoff zur Füllung des Hül lenrohres eine schwer verformbare Eisenbasislegierung, insbesondere ein ledeburitischer Chromstahl verwendet wird.

4. Verfahren nach einem der Ansprüche 1 bis 3, dadurch gekennzeichnet, dass als hochverschleissfeste Legierung eine Kobaltbasislegierung verwendet wird.

5. Verfahren nach einem der Ansprüche 1 bis 4, dadurch gekennzeichnet, dass als hochverschleissfeste Legierung eine Nickelbasislegierung verwendet wird.

6. Verfahren nach einem der Ansprüche 1 bis 5, dadurch gekennzeichnet, dass das Hüllenrohr eine Innenbeschichtung aus einem Haftvermittler, z. B. Nickel, aufweist.

7. Verfahren nach einem der Ansprüche 1 bis 6, dadurch gekennzeichnet, dass der pulverförmige Werkstoff vorgepresst und/oder vorgesintert wird.

8. Verfahren nach einem der Ansprüche 1 bis 7, dadurch gekennzeichnet, dass das Hüllenrohr in einem Kapselrohr angeordnet wird.

## Claims

1. A process for treating metal using dies having an inner moulding portion and at least one casing surrounding the latter made of different metal materials, characterised in that the die is manufactured in such a way that a filling, made of a powdered highly-abrasion-resistant and/or corrosion- proof material having a bulk density of at least 60% of the density of the compact material, is inserted in an encasing tube made of a tough alloy, a hollow region being made in the central region of the encasing tube, the hollow region being hollowed out by a filling body of machining steel, and then compressed and sealed at the encasing tube ends, then evacuated and the thus sealed tube being compressed at a temperature of 900°C, but below the melting point of the metal materials and at a pressure of at least 900 bar, and in that the compound body thus obtained, having a holohedral connection between the encasing tube and the compressed material, before its further shaping into a die is subjected to a hot-forming process with at least a 1.3-fold deformation, and then machined into shape.

2. A process according to claim 1, characterised in that a tube is used as a filling body.

3. A process according to claim 1 and 2, characterised in that an iron-based alloy which is difficult to deform, in particular a ledeburitic chromium steel, is used to fill the encasing tube.

4. A process according to one of claims 1 to 3, characterised in that a cobalt-based alloy is used as a highly-abrasion-resistant alloy.

5. A process according to one of claims 1 to 4, characterised in that a nickel-based alloy is used as a highly-abrasion-resistant alloy.

6. A process according to one of claims 1 to 5, characterised in that the encasing tube has an inner lining made of an adhesion agent, eg nickel.

7. A process according to one of claims 1 to 6, characterised in that the powdered material is pre-compressed and/or pre-sintered.

8. A process according to one of claims 1 to 7, characterised in that the encasing tube is disposed in a covering tube.

## Revendications

1. Procédé pour la transformation de métaux à l'aide de matrices, lesquelles présentent, en matériaux métalliques différents une partie interne qui donne la forme et entourant partiellement celle-ci au moins une gaine, procédé caractérisé par le fait que la matrice est construite de manière qu'un chargement d'un matériau très résistant à l'usure et/ou résistant à la corrosion, sous forme de poudre, présentant une densité en vrac d'au moins 60% de la densité du matériau compact, est introduit dans un tube gaine en alliage résistant à la rupture, tout en préservant dans celui-ci une cavité centrale au moyen d'un corps de remplissage en acier de décolletage, puis comprimé, les extrémités du tube gaine sont fermées, à la suite de quoi le vide est fait et le tube ainsi fermé est comprimé à 900°C, en deçà pourtant des points de fusion des matériaux métalliques, et sous une pression d'au moins 900 bar et en ce que le corps composite ainsi obtenu, qui présente une liaison mécanique sur toute la surface entre le tube gaine et le matériau comprimé, est, avant sa transformation ultérieure qui donnera forme à une matrice, soumis à un façonnage à chaud d'au moins 1,3 fois, puis mis en forme par usinage.

2. Procédé selon la revendication 1, caractérisé en ce que le corps de remplissage utilisé est un tube.

3. Procédé selon la revendication 1 ou 2, caractérisé en ce que le matériau utilisé pour le remplissage du tube gaine est un alliage à base de fer difficilement façonnable, en particulier un acier chromé ledeburitique.

4. Procédé selon l'une des revendications 1 à 3, caractérisé en ce que l'alliage très résistant à l'usure utilisé est un alliage à base de cobalt.

5. Procédé selon l'une des revendications 1 à 4, caractérisé en ce que l'alliage très résistant à l'usure utilisé est un alliage à base de nickel.

6. Procédé selon l'une des revendications 1 à 5, caractérisé en ce que le tube gaine présente une enduction interne à base d'un agent d'adhérence, du nickel par exemple.

7. Procédé selon l'une des revendications 1 à 6, caractérisé en ce que le matériau sous forme de poudre est précomprimé et/ou préfritté.

8. Procédé selon l'une des revendications 1 à 7, caractérisé en ce que le tube gaine est placé dans un tube capsule tubulaire.
